# EUROPÄISCHE PATENTSCHRIFT

(11) **EP 0 346 754 B1**
(45) Veröffentlichungstag und Bekanntmachung des Hinweises auf die Patenterteilung: **16.12.1992**
(21) Anmeldenummer: 89110312.9
(22) Anmeldetag: 07.06.1989
(51) Int. Cl.: B05D 3/12, B05D 3/00

(54) **Verfahren zum Ausbessern von Fehlern in Anstrichen**
Process for correcting defects in coatings
Procédé pour réparer des défauts dans des revêtements

(30) Priorität: 11.06.1988 DE 3819973
(43) Veröffentlichungstag der Anmeldung: 20.12.1989
(73) Patentinhaber: Bayerische Motoren Werke Aktiengesellschaft, 80788 München (DE)
(72) Erfinder: Benning, Johann, D-8011 Anzing (DE)

(56) Entgegenhaltungen:
- EP-A- 0 328 963
- US-A- 1 862 135

## Beschreibung

Die Erfindung bezieht sich auf ein Verfahren der im Oberbegriff des ersten Anspruchs angegebenen Art.

Polierfähige Lacke werden bisher zum Lackieren von Werkstücken aus Metall oder duroplastischen Kunststoffmaterialien angewandt. Entstehen hierbei Lackierfehler, hauptsächlich Staubeinschlüsse oder ähnliches, so können diese durch Schleifen mit möglichst feinem Schleifpapier und anschließendem Polieren mit einem Geeigneten Poliermittel beseitigt werden. Poliert wird hierbei entweder von Hand oder mit einer Poliermaschine unter Zuhilfenahme von Watte, Lammfell oder Filzen.

Darüber hinaus ist es bekannt, elastische Lacke, so beispielsweise hoch- oder mittelelastische Lacke, insbesondere 2K-Polyurethan-Lacke auf Polyesterbasis oder Lacken auf Acrylatbasis zu verarbeiten. Diese Lacke sind elastisch und eignen sich insbesondere zum Lackieren hochelastischer Werkstücke. Bei diesen wird dann bei einer Verformung verhindert, daß hierbei der Lack absplittert.

In letzter Zeit werden gerade bei der Herstellung von Kraftfahrzeugen zunehmend hochelastische Kunststoffe eingesetzt, z.B. bei Stoßfängern, die hierbei in Wagenfarbe lackiert sind. Da diese hochelastischen Kunststoffe Verformungsarbeit aufnehmen sollen, ohne hierbei beschädigt zu werden, müssen ebenfalls die beim Lackieren verwendeten Lacke diese Verformungsfähigkeit problemlos und beschädigungsfrei mit durchführen können.

Haben sich nun beim Lackieren mit elastischen Lacken Fehlstellen herausgestellt, so können diese zwar herausgeschliffen werden, jedoch lassen sich die Schleifriefen durch den Poliervorgang in der Regel nicht beseitigen. Auch ist schon festgestellt worden, daß sich zwar die Schleifriefen beseitigen ließen, die Polierstelle aber matt blieb.

Aus der älteren EP-A 0 328 963 ist es bekannt, elastische Lacke nach dem Schleifen zu polieren, indem während des Polierens die zu polierende Oberfläche auf eine Maximaltemperatur von +5° C gehalten wird. Hierzu wird während des Poliervorganges kontinuierlich Kaltgas der zu polierenden Stelle zugeleitet.

Dieses Verfahren hat den Nachteil, daß bei Poliervorgängen an Oberflächen mit einer Oberflächentemperatur von größer 0° C die Polierstelle matt blieb. Wird der Poliervorgang an Oberflächen mit Oberflächentemperaturen von unter 0° C durchgeführt unter kontinuierlicher Zufuhr von Kaltgas, so ist das Poliermittel, da es wasserhaltig ist, ständig vereist, wodurch ebenfalls keine hochglänzenden Polierstellen entstehen können.

Dieses Verfahren hat den Nachteil, daß bei Poliervorgängen an Oberflächen mit einer Oberflächentemperatur von größer 0° C die Polierstelle matt blieb. Wird der Poliervorgang an Oberflächen mit Oberflächentemperaturen von unter 0° C durchgeführt unter kontinuierlicher Zufuhr von Kaltgas, so ist das Poliermittel, da es wasserhaltig ist, ständig vereist, wodurch ebenfalls keine hochglänzenden Polierstellen entstehen können.

Aufgabe der vorliegenden Erfindung ist es, ein Verfahren zum Ausbessern von Fehlern in Anstrichen, insbesondere in Lacken, von mit elastischen Anstrichen versehenen Werkstücken aufzuzeigen, das die vorher erwähnten Nachteile nicht aufweist, und inbesondere nach Beendigung des Poliervorganges die polierte Stelle optisch nicht erkennen läßt.

Diese Aufgabe wird erfindungsgemäß durch die kennzeichnenden Merkmale des ersten Anspruches gelöst. Es wurde überraschenderweise gefunden, daß bei Durchführung des Poliervorganges an unterkühlten und sich während des Poliervorganges erwärmenden Anstrichoberflächen die Schleifriefen beseitigt werden konnten und keine Vermattung der Polierstellen eintrat. Entscheidend für die erfolgreiche Durchführung des erfindungsgemäßen Verfahrens ist es also, daß der gesamte Poliervorgang, also das Vorpolieren mit Polierpaste, das notwendige ....

Nachpolieren (Finishen) mit Polish sowie das Aufpolieren ohne Poliermittel, an einer unterkühlten Anstrichstelle durchgeführt wird. Erfindungsgemäß wird also nach dem Schleifen und vor dem ersten Poliervorgang die zu polierende Stelle gekühlt. Nach Erreichen der Abkühlung wird die Kühlung unterbrochen und der Poliervorgang begonnen.

Die Weiterbildung der Erfindung nach Anspruch 2 beschreibt bevorzugte Temperaturbereiche.

Wird bei dem Poliervorgang durch das Polieren die Lacktemperatur auf über -10°C angehoben und kann der Poliervorgang nicht augenblicklich beendet werden, so ist er zu unterbrechen und die zu bearbeitende Lackstelle erneut zu unterkühlen.

Auch der notwendige Nachpoliervorgang (Finishen) mit Polish muß am unterkühlten Lack durchgeführt werden.

Aufgrund der Erfindung ist es möglich, Werkstücke, die mit elastischen Lacken, insbesondere auch mit hochelastischen Lacken, lackiert wurden und bei denen Fehlstellen beim Lackieren oder beim Trocknungsvorgang eintraten, nun durch einen einfachen Schleif- und Poliervorgang auszubessern. Dadurch wird die Ausschußquote wesentlich verringert. Deshalb eignet sich dieses Verfahren hauptsächlich zur Anwendung bei der Serienfertigung, es ist jedoch hierauf nicht beschränkt.

Im folgenden soll anhand eines Beispiels das erfindungsgemäße Verfahren näher erläutert werden.
Es wird davon ausgegangen, daß bei einem Lackiervorgang mit hochelastischem Lack während dessen Trocknungsphase sich Staubeinschlüsse eingestellt haben. Um diese auszubessern, wird die bzw. werden die entsprechenden Stellen mit möglichst feinem Schleifpapier (Körnung bevorzugt 1000 - 2000) geschliffen, so daß das bzw. die Staubkörner entfernt werden.

Anschließend wird bzw. werden die geschliffenen Stellen mit Hilfe von beispielsweise gasförmigem Stickstoff von ca. -160°C abgekühlt. Um den Stickstoffverbrauch in Grenzen zu halten, wird vorher der abzukühlende Bereich mit Schaumstoff begrenzt. In dieser Begrenzung sind Durchtrittsöffnungen für das Gas vorgesehen, damit immer ein Gasfluß und kein Gasstau möglich ist. Die Gasaustrittstemperatur kann bei Stickstoff dadurch beeinflußt werden, daß der Stickstoffvorratsbehälter mit einer Heizung versehen ist. Durch die Heizung wird der Druck in dem Stickstoffvorratsbehälter eingestellt und dadurch die Ausströmgeschwindigkeit des Stickstoffes beeinflußt; d.h. je höher die Heizleistung ist, desto höher wird der Druck im Vorratsbehälter und desto schneller und damit kälter tritt der Stickstoff aus dem Vorratsbehälter auf die zu kühlende Stelle aus.

Sobald der geschliffene Lackbereich eine Temperatur von ca. -40°C aufweist, wird mit dem Poliervorgang begonnen. Hierzu wird die Zufuhr des Kühlgases abgeschaltet. Das Poliermittel, z.B. Herberts® Polierpaste, wird aufgetragen. Da dies ein Poliermittel auf Wasserbasis ist, gefriert es sofort auf der abgekühlten Lackstelle. Anschließend wird ohne Zufuhr weiteren Kühlgases poliert. Poliert werden sollte maschinell unter Verwendung von Lammfellhauben mit einem für den Lack geeigneten Poliermittel. Hierbei haben sich Poliermaschinendrehzahlen von ca. 4 500 min⁻¹ als ausreichend erwiesen.

Der Poliervorgang sollte beendet bzw. unterbrochen werden, wenn die zu bearbeitende Lackoberfläche auf ca. -10°C erwärmt ist. Ist hierbei der Poliervorgang noch nicht abgeschlossen, so muß er unterbrochen werden und die zu bearbeitende Stelle erneut abgekühlt werden. Sobald die noch weiter zu bearbeitende Stelle wieder auf ca. -40°C abgekühlt ist, kann der unterbrochene Poliervorgang wieder fortgesetzt werden.

Anschließend muß die zu bearbeitende Stelle noch mit Polish (z.B. Finesse - it® der Firma 3M Deutschland) nachpoliert werden. Hierzu ist sie erneut auf unter -10°C abzukühlen und die Nachpolierung sowie das Aufpolieren ohne Poliermittel zu beenden, bevor der Lack an der zu bearbeitenden Stelle auf über -10°C erwärmt ist. Das Nachwischen bzw. Polieren von Hand braucht dann nicht mehr am unterkühlten Lack durchgeführt zu werden.

## Patentansprüche

1. Verfahren zum Ausbessern von Fehlern in Anstrichen, insbesondere Lackierfehler wie Staubeinschlüsse, bei mit hochelastischen Anstrichen versehenen Werkstücken, wozu der Lackierfehler durch Schleifen und anschließendes Polieren an dem unterkühlten Anstrich ausgebessert wird,
dadurch gekennzeichnet, daß nach dem Schleifen und vor Beginn des Poliervorganges die zu polierende Anstrichoberfläche durch Zufuhr eines die Kühlung bewirkenden Kühlgases unterkühlt wird, und daß der gesamte Poliervorgang - bei Unterbrechung der Zufuhr des Kühlgases - nur an dem unterkühlten Anstrich durchgeführt wird.

2. Verfahren nach Anspruch 1,
dadurch gekennzeichnet, daß der Poliervorgang bei einer Temperatur des Anstriches an der Fehlerstelle von mindestens -40°C beginnt und vor Erreichen einer Temperatur von höchstens 0°C beendet wird.

3. Verfahren nach Anspruch 1 oder 2,
dadurch gekennzeichnet, daß der Poliervorgang bei Erreichen von -10°C unterbrochen wird, daß die Fehlerstelle erneut unterkühlt wird und anschließend der Poliervorgang beendet wird.

4. Verfahren nach einem der vorangegangenen Ansprüche, dadurch gekennzeichnet, daß das sich anschließende notwendige Nachpolieren (Finishen) mit Polish und das Aufpolieren ohne Poliermittel ebenfalls bei unterkühltem Anstrich durchgeführt wird.

5. Verfahren nach einem der vorangegangenen Ansprüche, dadurch gekennzeichnet, daß das Polieren mit einer maschinell angetriebenen Lammfellhaube bei einer Drehzahl von ca. 4 500 min⁻¹ durchgeführt wird.

## Claims

1. A method of repairing faults in coatings, more particularly faults such as dust inclusions in lacquer in the case of workpieces provided with highly elastic coatings, the faults in the lacquer being repaired by grinding and subsequently polishing the coating which is supercooled, characterised in that, after grinding and before the polishing process begins, the coating surface for polishing is supercooled by supplying a cooling gas, which brings about cooling, and the entire polishing process, when the supply of cooling gas is interrupted, is carried out only on the supercooled coating.

2. A method according to claim 1, characterised in that the polishing process begins when the coating temperature at the fault is at least -40°C and is ended before a temperature of not more than 0°C is reached.

3. A method according to claim 1 or 2, characterised in that the polishing process is interrupted when -10°C is reached, the fault is again supercooled and the polishing process is then completed.

4. A method according to any of the preceding claims, characterised in that the subsequently necessary finishing is carried out with polish and the refinishing is carried out without a polishing agent and likewise on a supercooled coating.

5. A method according to any of the preceding claims, characterised in that polishing is carried out with a mechanically-driven lambskin hood rotating at about 4500 rpm.

## Revendications

1. Procédé de correction du défaut dans des peintures, en particulier des inclusions de poussières dans des peintures laques, pour des pièces couvertes de revêtements à haute élasticité, dont les défauts sont corrigés par un ponçage puis un polissage effectués sur le revêtement refroidi, caractérisé en ce qu'après le ponçage, mais avant le polissage, la surface à polir est refroidie par un courant de gaz réfrigérant, le polissage, après interruption du courant gazeux, n'étant effectué que sur la peinture refroidi.

2. Procédé selon la revendication 1, caractérisé en ce que le polissage commence lorsque la température de la peinture dans la zone défectueuse est descendue à -40° C au moins, et se termine avant que la température soit remontée à 0° au maximum.

3. Procédé selon la revendication 1 ou 2, caractérisé en ce que le polissage est interrompu lorsque la température est remontée à -10° C, puis repris et achevé après un nouveau refroidissement de la zone défectueuse.

4. Procédé selon l'une des revendications précédentes, caractérisé en ce que le polissage ultérieur nécessaire (finition) effectué par emploi de polish ainsi que surpolissage sans agent de polissage sont exécutés également sur peinture refroidie.

5. Procédé selon l'une des revendications précédentes, caractérisé en ce que le polissage est effectué à la machine à disque recouvert d'une bonnette de peau de mouton et tournant à une vitesse d'environ 4500 t/mn.
